# EUROPÄISCHE PATENTSCHRIFT

(11) **EP 1 309 753 B1**
(45) Veröffentlichungstag und Bekanntmachung des Hinweises auf die Patenterteilung: **14.06.2006**
(21) Anmeldenummer: 01953927.9
(22) Anmeldetag: 20.07.2001
(51) Int. Cl.: D06P 1/16, D06P 1/20, D06P 1/52, D06P 5/22

(54) **VERFAHREN ZUM FÄRBEN VON TEXTILIEN**
METHOD FOR TEXTILE DYEING
PROCÉDÉ DE TEINTURE DE TEXTILES

(30) Priorität: 22.07.2000 DE 10035746
(43) Veröffentlichungstag der Anmeldung: 14.05.2003
(73) Patentinhaber: Kerle, Thomas, 90765 Fürth (DE)
(72) Erfinder: Kerle, Thomas, 90765 Fürth (DE)
(74) Vertreter: Tergau & Pohl Patentanwälte
(86) Internationale Anmeldenummer: PCT/DE2001/002665
(87) Internationale Veröffentlichungsnummer: WO 2002/008512

(56) Entgegenhaltungen:
- DE-A- 2 708 235
- US-A- 4 171 404
- US-A- 4 421 826
- DATABASE WPI Section Ch, Week 198111 Derwent Publications Ltd., London, GB; Class A23, AN 1981-18348D XP002183132 & JP 56 004785 A (EMORI SHOJI KK), 19. Januar 1981 (1981-01-19)

## Beschreibung

Die Erfindung betrifft ein Verfahren zum Färben einer Textilie aus Naturfasern oder mit überwiegenden Naturfaseranteil mittels Dispersionsfarbstoffen. Ferner betrifft sie ein Substrat aus einer Textilie as Naturfasern oder mit überwiegendem Naturfaseranteil mit einem Farbaufdruck oder einer Farbbemalung aus Dispersionsfarbstoff.

Bisher werden beim Färben von Textilien aus Naturfasern Azofarbstoffe eingesetzt, die wegen den darin enthaltenen Aminen sowie Halogenen und deren herausdiffundierenden Eigenschaften krebserregend sind. Aufgrund dieser gesundheitsgefährdenden Eigenschaften sollen die Azofarbstoffe für das Färben von Textilien in naher Zukunft verboten werden.

Neben den Azofarbstoffen sind auch weitere Dispersionsfarbstoffe bekannt, wie Anthrachinon-Derivate und Chinoline, welche den Vorteil haben, dass weder Halogene noch Amine in ihnen enthalten sind. Diese bekannten Farbgruppen haben jedoch Probleme mit der Farb- und Lichtechtheit sowie mit der Auflösung der Streichgenauigkeit und den Farbverläufen bei nicht homogenen Substraten, z.B. bei Geweben, Gestricken oder Gewirken.

Aus der US 4,421,826 ist ein Verfahren zum Färben von Textilien aus synthetischen Materialien mittels Dispersionsfarbstoffen bekannt. Dabei wird ein Polyurethan auf die Substratoberfläche aufgebracht und getrocknet. Anschließend wird ein Farbstoff, wie insbesondere ein Säure-, Direkt-, basischer, Dispersions-, Reaktiv- oder Höchstfarbstoff zur Färbung verwendet.

Der Erfindung liegt die Aufgabe zugrunde, ein Verfahren zum Färben von Substraten aus einer Textilie aus Naturfasern oder mit überwiegendem Naturfaseranteil zur Verfügung zu stellen.

Diese Aufgabe wird durch die Lehre des Patentanspruchs 1 gelöst. Vorteilhafte Weiterbildungen des Verfahrens ergeben sich aus den Unteransprüchen 2 bis 9.

Ein Substrat aus einer Textilie (Gewebe, Gestrick, Gewirk oder dergleichen) wird in den Patentansprüchen 10 bis 13 gelehrt.

Es ist ein Verfahren zum Färben von Substraten aus einer Textilie aus Naturfasern oder mit überwiegendem Naturfaseranteil vorgesehen, bei welchem zunächst die Substratoberfläche mit einer wässrigen Dispersion selbstvernetzender Polymere beschichtet wird. Anschließend wird die auf das Substrat aufgebrachte Dispersion insbesondere bei erhöhter Temperatur getrocknet. Dann härten die selbstvernetzenden Polymere ebenfalls bei erhöhter Temperatur aus. Danach kann der Dispersionsfarbstoff auf die beschichtete Substratoberfläche aufgetragen werden. Durch die Beschichtung wird die texturierte Oberfläche des Gewebes oder Gestrickes egalisiert, wobei die Oberflächeneigenschaften im Wesentlichen unverändert bleiben. Der auf die beschichtete Substratoberfläche aufgebrachte Farbdruck mit Dispersionsfarbstoff zeichnet sich durch seine hohe Auflösung und Strichgenauigkeit aus. Nach dem Auftragen sowie dem Trocknen des Dispersionsfarbstoffes wird eine weitere Beschichtung einer wässrigen Dispersion selbstvernetzender Polymere auf das Substrat aufgetragen, womit gleichzeitig eine Schutzschicht für den Farbdruck geschaffen wird. Ein weiterer Vorteil ist auch der geringe Farbstoffverbrauch. Ein weiterer für die Umwelt positiver Aspekt besteht darin, dass die Dispersion ein wässriges System darstellt und demnach biologisch abbaubar ist. Die wässrige Dispersion kann außerdem mit anderen wässrigen Systemen kombiniert werden. Das erfindungsgemäße Verfahren hat weiterhin den Vorteil, dass die natürliche Oberfläche des Gewebes, Gestrickes bzw. Gewirkes der Textilie aus Naturfasern oder mit überwiegendem Naturfaseranteil erhalten bleibt, die Dispersion keinen fühlbaren kunststoffartigen Film bildet und demnach auch die Maserung, Charakter und Farbe des Gewebes (bei einer transparenten Dispersion) nicht beeinflusst werden. Die Dispersion ist außerdem vollständig lösemittelfrei, erfordert eine nur geringe Trockentemperatur sowie eine kurze Trockenzeit, so dass eine rasche Weiterverarbeitung der Gewebe oder Gestricke möglich ist.

Als Dispersionsfarbstoffe können Anthrachinone, Anthrachinon-Derivate oder Chinoline zum Einsatz kommen. Diese Gruppen haben den Vorteil, dass sie weder Halogene noch Amine enthalten und demnach nicht krebserregend oder gesundheitsgefährdend sind, was besonders für Textilien, die zu Bekleidung verarbeitet werden, äußerst wichtig ist.

Ebenso können chemische und/oder physikalische Additive wie z.B. Entschäumer, Füllstoffe usw. zugesetzt werden, um die Verarbeitbarkeit der Dispersion zu verbessern, die Qualität des Farbstoffauftrages zu erhöhen oder die Gewebe- bzw. Gestrickoberfläche bewusst zu verändern.

Zur gleichmäßigen und schnellen Beschichtung kann das Substrat in die Dispersion eingetaucht werden. Es ist jedoch auch möglich, dass die wässrige Dispersion auf das Substrat aufgesprüht oder mit dem Pinsel aufgetragen wird.

Der Trocknungsvorgang der auf das Substrat aufgebrachten wässrigen Dispersion kann vorzugsweise bei 100°C bis 150°C, insbesondere bei ca. 130°C, stattfinden. Die für die Trocknung erforderlichen, relativ niedrigen Temperaturen sind demnach mit einem geringen Energieverbrauch verbunden. Alternativ dazu ist es auch möglich, dass die Beschichtung bei Raumtemperatur vollständig trocknet.

Die Trocknung bei den oben erwähnten, erhöhten Temperaturen der auf das Substrat aufgebrachten wässrigen Dispersion dauert ca. 10 - 60 Minuten, insbesondere ca. 30 Minuten an. Nach dieser Trocknungszeit können die beschichteten Gewebe bereits übereinander gestapelt werden.

Vor dem Farbstoffauftrag kann die Aushärtung der selbstvernetzenden Polymere bei ca. 170°C ca. 1 Minute lang erfolgen, so dass eine dauerhafte vollständig ausgehärtete Beschichtung geschaffen wird.

Um einen hochwertigen und haltbaren Farbaufdruck zu erreichen, kann der aufgetragene Dispersionsfarbstoff vorzugsweise bei ca. 130°C ca. 1 Minute lang getrocknet werden.

Das erfindungsgemäße Substrat aus einer Textilie aus Naturfasern oder mit überwiegendem Naturfaseranteil zeichnet sich durch eine Beschichtung aus einer wässrigen Dispersion selbstvernetzender Polymere aus, auf die ein Farbdruck bzw. eine Farbbemalung aus Dispersionsfarbstoff aufgebracht ist. Die Beschichtung führt zu einer Egalisierung der Gewebe- bzw. Gestrickoberfläche, so dass ein qualitativ hochwertiger Farbaufdruck mit Dispersionsfarbstoffen erreicht wird. Auf dem Farbdruck bzw. der Farbbemalung ist eine weitere Beschichtung aus einer wässrigen Dispersion selbstvernetzender Polymere vorgesehen, welche eine zusätzliche Schutzfunktion der Gewebeoberfläche bzw. des Farbdruckes darstellt.

Der Dispersionsfarbstoff kann im Wesentlichen aus Anthrachinonen, Anthrachinon-Derivaten oder auch Chinolinen bestehen und ist demnach nicht mit krebserregenden Gefahren aufgrund von Halogenen oder Aminen verbunden. Der Farbdruck bzw. die Farbbemalung zeichnet sich durch eine hohe Auflösung, Strichgenauigkeit sowie exakten Farbverläufen aus.

Vorzugsweise ist die Beschichtung transparent, so dass die Farbgebung lediglich durch den Dispersionsfarbstoff erfolgt und keine farbliche Veränderung des Dispersionsfarbstoffes stattfindet.

Die Beschichtung kann mit chemischen oder physikalischen Additiven versetzt sein, um die Gewebeoberfläche zu verändern oder die Beschichtung in ihrer Funktion als Schutzschicht zu optimieren.

Die vorliegende Erfindung ist anhand eines vorteilhaften Ausführungsbeispiels in den Zeichnungsfiguren näher erläutert. Diese zeigen:
- Fig. 1: ein Flussdiagramm des erfindungsgemäßen Verfahrens

Zur Beschreibung des erfindungsgemäßen Verfahrens zum Färben von Substraten aus einer Textilie aus Naturfaser wird zunächst auf Fig. 1 Bezug genommen. Das Substrat aus Gewebe oder Gestricke stellt dabei ein Naturfasergewebe aus Wolle, Baumwolle, Seide, Leinen oder dergleichen dar, das mit Dispersionsfarbstoffen gefärbt werden soll. In einem ersten Schritt wird die Substratoberfläche mit einer wässrigen Dispersion selbstvernetzender Polymere beschichtet. Die Beschichtung führt zu einer Egalisierung der üblicherweise texturierten Gewebeoberfläche. Um eine ausreichende Haftung der Beschichtung zu gewährleisten, wird die Beschichtung bei ca. 130°C ca. 30 Minuten lang getrocknet. Anschließend werden die selbstvernetzenden Polymere bei ca. 170°C ausgehärtet, so dass eine stabile Beschichtung als Grundlage für den folgenden Farbaufdruck geschaffen wird. Dann erfolgt der Farbaufdruck mit einem Dispersionsfarbstoff aus der Gruppe der Anthrachinon-Derivate auf die beschichtete Substratoberfläche. Die Anthrachinon-Derivate sind frei von Halogenen und Aminen, daher nicht krebserregend und gewährleisten in Verbindung mit der vorher aufgebrachten Beschichtung einen qualitativ hochwertigen Farbaufdruck hinsichtlich von Farb- und Lichtechtheit sowie Auflösung und Strichgenauigkeit. Danach trocknet der aufgebrachte Dispersionsfarbstoff bei ca. 130°C. aus.

Alternativ zu Anthrachinon-Derivaten können als Dispersionsfarbstoffe auch Anthrachinone oder Chinoline verwendet werden, die ebenfalls keine Halogene oder Amine enthalten und demnach nicht gesundheitsgefährdend sind.

Vor der Beschichtung können der Dispersion chemische und/oder physikalische Additive wie z.B. Entschäumer, Füllstoffe und dergleichen zugesetzt werden. So kann z.B. die Dispersion mit Verdickern eingedickt werden und so für den Pinsel- oder Rakelauftrag eingestellt werden. Zu einer gleichmäßigen Beschichtung kann das textile Substrat auch einfach in die Dispersion eingetaucht werden. Als zusätzlicher Schritt wird nach dem Trocknen des Dispersionsfarbstoffes eine weitere Beschichtung einer wässrigen Dispersion selbstvernetzender Polymere auf das Substrat aufgetragen wird, welche eine Schutzschicht für den aufgebrachten Farbdruck darstellt.

Der Dispersionsfarbstoff kann auch durch einen manuell vorgenommenen Pinselauftrag erfolgen.

## Patentansprüche

1. Verfahren zum Färben einer Textilie aus Naturfasern oder mit überwiegendem Naturfaseranteil mittels Dispersionsfarbstoffen mit den folgenden Verfahrensschritten:
a) Beschichtung der Substratoberfläche der Textilie mit einer wässrigen Dispersion selbstvernetzender Polymere,
b) Trocknung der auf das Substrat aufgebrachten Dispersion,
c) Aushärtung der selbstvernetzenden Polymere,
d) Auftragen von Dispersionsfarbstoff auf die beschichtete Substratoberfläche, sowie
e) Auftragen einer weiteren Beschichtung einer wässrigen Dispersion selbstvernetzender Polymere.

2. Verfahren nach Anspruch 1,
**dadurch gekennzeichnet,**
**dass** als Dispersionsfarbe Anthrachinone oder Anthrachinon-Derivate verwendet werden.

3. Verfahren nach Anspruch 1,
**dadurch gekennzeichnet,**
**dass** als Dispersionsfarbstoffe Chinoline verwendet werden.

4. Verfahren nach einem der vorhergehenden Ansprüche,
**dadurch gekennzeichnet,**
**dass** der Dispersion Entschäumer und/oder Füllstoffe als Additive zugesetzt werden.

5. Verfahren nach einem der vorhergehenden Ansprüche,
**dadurch gekennzeichnet,**
**dass** das Substrat zur Beschichtung in die Dispersion eingetaucht wird.

6. Verfahren nach einem der vorhergehenden Ansprüche,
**dadurch gekennzeichnet,**
**dass** das mit der wässrigen Dispersion beschichtete Substrat bei 100°C bis 150°C, insbesondere bei 130°C, trocknet.

7. Verfahren nach einem der vorhergehenden Ansprüche,
**dadurch gekennzeichnet,**
**dass** die Trocknung der auf das Substrat aufgebrachten wässrigen Dispersion 10 Minuten bis 60 Minuten, insbesondere 30 Minuten dauert.

8. Verfahren nach einem der vorhergehenden Ansprüche,
**dadurch gekennzeichnet,**
**dass** die Aushärtung der selbstvernetzenden Polymere bei 170°C eine Minute lang erfolgt.

9. Verfahren nach einem der vorhergehenden Ansprüche,
**dadurch gekennzeichnet,**
**dass** der aufgetragene Dispersionsfarbstoff bei 130°C eine Minute lang getrocknet wird.

10. Substrat aus einer Textilie aus Naturfasern oder mit überwiegendem Naturfaseranteil, mit einem Farbaufdruck oder einer Farbbemalung aus Dispersionsfarbstoff, wobei das Substrat mit einer Beschichtung aus einer transparenten wässrigen Dispersion selbstvernetzender Polymere, einem darauf aufgebrachten Farbdruck /bzw. -bemalung sowie einer auf dem Farbdruck /bzw. -bemalung aufgebrachten weiteren Beschichtung aus einer wässrigen Dispersion selbstvernetzender Polymere versehen ist.

11. Substrat nach Anspruch 10,
**dadurch gekennzeichnet,**
**dass** der Dispersionsfarbstoff im Wesentlichen aus Anthrachinonen oder Anthrachinon-Derivaten besteht.

12. Substrat nach Anspruch 10,
**dadurch gekennzeichnet,**
**dass** der Dispersionsfarbstoff im Wesentlichen aus Chinolinen besteht.

13. Substrat nach einem der Ansprüche 10 bis 12,
**dadurch gekennzeichnet,**
**dass** die Beschichtung mit Entschäumern und/oder Füllstoffen als Additiven versetzt ist.

## Claims

1. Process for dyeing a textile consisting of natural fibres or having a predominant natural-fibre content with disperse dyes using the following steps:
a) coating the substrate surface of the textile with an aqueous dispersion of self-crosslinking polymers,
b) drying the dispersion on the substrate,
c) curing the self-crosslinking polymers,
d) applying disperse dye atop the coated substrate surface, and
e) applying a further coating of an aqueous dispersion of self-crosslinking polymers.

2. Process according to Claim 1, **characterized in that** anthraquinones or anthraquinone derivatives are used as disperse dyes.

3. Process according to Claim 1, **characterized in that** quinolines are used as disperse dyes.

4. Process according to any one of the preceding claims, **characterized in that** defoamers and/or fillers are included as additives in the dispersion.

5. Process according to any one of the preceding claims, **characterized in that** the substrate is coated by dipping it into the dispersion.

6. Process according to any one of the preceding claims, **characterized in that** the substrate coated with the aqueous dispersion is dried at 100°C to 150°C and especially at 130°C.

7. Process according to any one of the preceding claims, **characterized in that** the drying of the aqueous dispersion applied atop the substrate takes 10 minutes to 60 minutes and especially 30 minutes.

8. Process according to any one of the preceding claims, **characterized in that** the self-crosslinking polymers are cured at 170°C for one minute.

9. Process according to any one of the preceding claims, **characterized in that** the applied disperse dye is dried at 130°C for one minute.

10. Substrate consisting of a textile consisting of natural fibres or having a predominant natural-fibre content and bearing a coloured imprint or painting consisting of disperse dye, the substrate being provided with a coating of a transparent aqueous dispersion of self-crosslinking polymers, a coloured print or painting applied thereatop, and also, applied atop the coloured print or painting, a further coating of an aqueous dispersion of self-crosslinking polymers.

11. Substrate according to Claim 10, **characterized in that** the disperse dye consists essentially of anthraquinones or anthraquinone derivatives.

12. Substrate according to Claim 10, **characterized in that** the disperse dye consists essentially of quinolines.

13. Substrate according to any one of Claims 10 to 12, **characterized in that** the coating is admixed with defoamers and/or fillers as additives.

## Revendications

1. Procédé de teinture d'un textile en fibres naturelles ou avec une proportion majeure de fibres naturelles, au moyen de colorants de dispersion, avec les étapes suivantes :
a) enduction de la surface de substrat du textile avec une dispersion aqueuse de polymères auto-réticulants,
b) séchage de la dispersion appliquée sur le substrat,
c) durcissement des polymères auto-réticulants,
d) application de colorant de dispersion sur la surface enduite du substrat, ainsi que
e) application d'une enduction supplémentaire d'une dispersion aqueuse de polymères auto-réticulants.

2. Procédé selon la revendication 1,
**caractérisé en ce que**,
comme colorant de dispersion, on utilise des anthraquinones ou des dérivés de l'anthraquinone.

3. Procédé selon la revendication 1,
**caractérisé en ce que**,
comme colorant de dispersion, on utilise des quinoléines.

4. Procédé selon l'une des revendications précédentes,
**caractérisé en ce que**,
comme additifs, on ajoute à la dispersion des antimousses et/ou des charges.

5. Procédé selon l'une des revendications précédentes,
**caractérisé en ce que**,
pour l'enduction, le substrat est immergé dans la dispersion.

6. Procédé selon l'une des revendications précédentes,
**caractérisé en ce que**
le substrat enduit de la dispersion aqueuse sèche entre 100 °C et 150 °C, en particulier à 130 °C.

7. Procédé selon l'une des revendications précédentes,
**caractérisé en ce que**
le séchage de la dispersion aqueuse appliquée sur le substrat dure de 10 minutes à 60 minutes, en particulier 30 minutes.

8. Procédé selon l'une des revendications précédentes,
**caractérisé en ce que**
le durcissement des polymères auto-réticulants s'effectue pendant une minute à 170°C.

9. Procédé selon l'une des revendications précédentes,
**caractérisé en ce que**
le colorant de dispersion appliqué est séché pendant une minute à 130 °C.

10. Substrat en un textile en fibres naturelles ou avec une proportion majeure de fibres naturelles, avec une impression en couleurs ou un peinturage en couleurs en colorant de dispersion, sachant que le substrat est doté d'une enduction en une dispersion aqueuse transparente de polymères auto-réticulants, d'une impression, respectivement d'un peinturage en couleurs appliqué dessus, ainsi que d'une enduction supplémentaire en une dispersion aqueuse transparente de polymères auto-réticulants appliquée sur l'impression, respectivement le peinturage.

11. Substrat selon la revendication 10,
**caractérisé en ce que**
le colorant de dispersion consiste essentiellement en anthraquinones ou en dérivés d'anthraquinone.

12. Substrat selon la revendication 10,
**caractérisé en ce que**
le colorant de dispersion consiste essentiellement en quinoléines.

13. Substrat selon l'une des revendications 10 à 12,
**caractérisé en ce que**,
comme additifs, l'enduction est additionnée d'antimousses et/ou de charges.
